# EUROPÄISCHE PATENTSCHRIFT

(11) **EP 0 023 028 B1**
(45) Veröffentlichungstag und Bekanntmachung des Hinweises auf die Patenterteilung: **15.12.1982**
(21) Anmeldenummer: 80104163.3
(22) Anmeldetag: 16.07.1980
(51) Int. Cl.: D06L 3/12, C07C 121/50

(54) **Mischungen von optischen Aufhellern und deren Verwendung**
Mixtures of optical brighteners and their use
Mélanges d'agents de blanchiment optiques et leur utilisation

(30) Priorität: 21.07.1979 DE 2929687
(43) Veröffentlichungstag der Anmeldung: 28.01.1981
(73) Patentinhaber: HOECHST AKTIENGESELLSCHAFT, 65926 Frankfurt am Main (DE)
(72) Erfinder: Martini, Thomas, Dr., D-6232 Bad Soden am Taunus (DE); Erckel, Rüdiger, Dr., D-6239 Eppstein/Taunus (DE); Frühbeis, Horst, Dr., D-6233 Kelkheim (Taunus) (DE); Rösch, Günter, D-6232 Bad Soden am Taunus (DE); Probst, Heinz, D-6231 Sulzbach (DE)

## Beschreibung

Es ist bereits eine sehr große Anzahl von Einzelverbindungen bekannt, die als optische Aufheller verwendet werden können (Venkataraman, The Chemistry of Synthetic Dyes, Bd. V, Kapitel VIII). Darüberhinaus ist es auch aus der französischen Patentschrift 1 415977 bekannt, Mischungen von optischen Aufhellern einzusetzen, bestehend aus 1,4-Bis(cyano-2-styryl)-benzol, 1,4-Bis-(cyano-4-styryl)-benzol und 4-(Cyano-2-styryl)-1-(cyano-4-styryl)-benzol. Auch ist eine Mischung bekannt, die aus einem dieser isomeren Bis(Cyanostyryl)-benzole, nämlich 1,4-Bis(cyano-2-styryl)-benzol und einem Aufheller aus der Reihe der Naphthalimid-Derivate besteht (Chemical Abstracts Bd. 83, Nr. 61504 c). Es wurde nun gefunden, daß man die Wirkung dieser bekannten Mischungen noch übertreffen kann, wenn man die aus der genannten französischen Patentschrift bekannte Mischung mit weiteren Aufhellern der weiter unten aufgeführten Formeln 4 bis 8 abmischt.

Gegenstand der vorliegenden Erfindung sind Mischungen von optischen Aufhellern bestehend aus
A) 0,05 bis 0,95 Gew.-Teilen eines Gemisches bestehend aus 0 bis 80 Gew.-% der Verbindung der Formel 1 20 bis 100 Gew.-% der Verbindung der Formel 2 und 0 bis 80 Gew.-% der Verbindung der Formel 3 sowie
B) 0,95 bis 0,05 Gew.-Teilen einer oder mehrerer Verbindungen der Formeln 4, 5, 6, 7 oder 8 und wobei
   n 0 oder 1,
   X ein Sauerstoff- oder Schwefelatom,
   R₁ und R₂ gleiche oder verschiedene Reste aus der Gruppe Wasserstoff-, Fluor- oder Chloratome, Phenyl, Trifluormethyl, C₁-C₉ Alkyl, Alkoxy, Dialkylamino, Acylamino, Cyano, Carboxy, Carboalkoxy, Carbonsäureamid, Sulfonsäure, Sulfonsäureamid oder Sulfonsäurealkylester, bedeutet, wobei zwei benachbarte Reste R₁ und R₂ zusammen auch für einen Benzoring, eine niedere Alkylen- oder eine 1,3-Dioxapropylengruppe stehen können, Cyano, eine Gruppe der Formel ―COOR₁₁ oder CONR₁₁R₁₁ wobei R₁₁ Wasserstoff, C₁-C₁₈ Alkyl, Cycloalkyl, Aryl, Alkylaryl, Halogenaryl, Aralkyl, Alkoxyalkyl, Halogenalkyl, Hydroxyalkyl, Alkylaminoalkyl, Carboxyalkyl oder Carboalkoxyalkyl bedeutet oder zwei Alkyl- bzw. Alkylenreste unter der Bedeutung von R₁₁ zusammen mit dem Stickstoffatom auch einen Morpholin-, Piperidin- oder Piperazinring bilden können, bedeutet, oder B eine Gruppe der Formel bedeutet, worin R₁₂ und R₁₃ gleiche oder verschiedene Reste aus der Gruppe Wasserstoff, Fluor- oder Chloratome, Phenyl, Alkyl, Alkoxy, Acylamino, Cyano, Carboxy, Carboalkoxy, Carbonsäureamid, Sulfonsäure, Sulfonsäureamid oder Sulfonsäurealkylester, bedeuten, wobei zwei benachbarte Reste R₁₂ und R₁₃ zusammen auch für eine Alkylengruppe, einen ankondensierten Benzoring oder eine 1,3-Dioxapropylengruppe stehen können, oder B eine Gruppe der Formeln oder bedeutet, wobei R₁₄ eine geradkettige oder verzweigte Alkylgruppe mit 1-18 C-Atomen, vorzugsweise 1-6 C-Atomen, die durch Hydroxylgruppen, Halogenatome, Alkoxy-, Dialkylamino-, Alkylmercapto-, Chloraryloxy-, Aryloxy-, Arylmercapto- oderArylreste substituiert sein kann, wobei im Falle der Dialkylaminoalkylgruppen die beiden Alkylgruppen zusammen auch einen Morpholin-, Piperidin- oder Piperazinring bilden können, oder R₁₄ eine Gruppe der Formel ―(CH₂CH₂O)ₙ―R mit n 1, 2 oder 3 und R = H, Alkyl, Dialkylaminoalkoxyalkyl oder Alkylthioalkoxyalkyl, wobei die Dialkylgruppen im Dialkylaminoalkoxyalkyl zusammen einen Piperidin-, Pyrrolidin-, Hexamethylenimen-, Morpholin- oder Piperazinring bilden können, oder R₁₄ einen Rest der Formel bedeutet,
   R₂₂ ein Wasserstoffatom, eine Triphenylmethylgruppe oder einen niederen Alkylrest bedeutet, der gegebenenfalls durch eine niedere Carbalkoxy-, Carbonamido-, Mono- oder Dialkylcarbonamido-, Carboxy- oder Benzoylgruppe substituiert ist und R₂₃ eine Cyangruppe oder eine Gruppe der Formeln bedeutet, wobei R', R", R"' ein Wasserstoffatom, einen niederen Alkylrest oder einen Phenylrest bedeuten, und wobei die niederen Alkylreste durch Hydroxy-, niedere Alkoxy-, niedere Dialkylamino- oder niedere Trialkylammoniumgruppen und die Phenylgruppe durch Halogenatome, niedere Alkyl- oder niedere Alkoxygruppen substituiert sein können, und in der R", R"' auch zusammen einen gesättigten zweiwertigen Rest bilden können, Y, 0, S oder N-R mit R = H oder (C, bis C₄)-Alkyl bedeuten, oder B eine Gruppe der Formel bedeutet, worin R₁₅ einen Phenylring, der durch ein oder zwei Chloratome, ein oder zwei Alkyl- oder Alkoxyalkylgruppen, eine Phenyl-, Cyano-, Carboxy-, Carboalkoxy-, Carbonsäureamid-, Sulfonsäure-, Sulfonsäureamid- oder Sulfonsäurealkylestergruppe substituiert sein kann,
      bedeutet,
   R₃ und R₄ gleich oder verschieden sein können und Wasserstoff, Alkyl, Cycloalkyl, Alkoxy, Hydroxyalkoxyethyl, Halogenalkyl, Aralkyl, Aryl oder N,N-di-alkylamin bedeuten oder R₃ und R₄ bilden zusammen einen fünfgliedrigen Heterocyclus mit 1 bis 3 Heteroatomen, vorzugsweise N-Atomen,
   R₅ geradkettige oder verzweigtes Alkyl, Alkoxyalkyl, Dialkylaminoalkyl oder einen Rest der Formel bedeutet, worin R₁₆ Wasserstoff, C₂-C₈-Alkanoyl, Benzoyl oder ein Rest der Formel und R₁₇ Wasserstoff, Alkyl oder Phenyl, R₁₈ Alkyl, Phenyl, Halogenphenyl oder Tolyl und R,₉ C₁-C₈-Alkyl, Alkoxyalkyl, Cyclohexyl, Benzyl, Phenyläthyl oder gegebenenfalls durch nichtchromophore Substituenten substituiertes Phenyl ist, oder R₅ einen Rest der Formel bedeutet, worin R₂₀ C₁-C₁₀-Alkyl, C₂-C₆-Alkenyl, C₂-C₆-Alkinyl, C₁-C₈-Alkoxy, C₁-C₈-Alkyl- oder Dialkylamino, Phenoxymethyl, Phenyl, Tolyl, Benzyl oder Phenyläthyl und R₂₁ C₃-Cₗₒ-Alkyl ist, das durch Phenyl, Hydroxyphenyl, Methoxy oder Dimethoxy substituiert sein kann, R₆ einen gegebenenfalls durch nichtchromophore Substituenten substituierten Arylrest, einen 1,2,4-Triazol-1-yl-phenyl-, 1,2,3-Triazol-4-yl-phenyl-, 1,2,3-Triazol-3-yl-phenyl- oder 1,2,3-Triazol-2-yl-phenylrest bedeutet, die gegebenenfalls durch 1 oder 2 C₁-C₃-Alkyl- oder Oxalkylgruppen, durch Oxaryl, Oxalkenyl oder Oxalkanoyl substituiert sein können, oder R₆ einen heterocyclischen Ring mit 1-3 Heteroatomen, vorzugsweise N oder 0 bedeutet, der durch Alkyl, Alkoxy, Halogen, Aryl oder Halogenaryl substituiert sein kann, oder R₆ einen 1-Oxa-2,4-diazol-5-yl-Rest bedeutet, der durch Benzyl, Alkoxyphenyl, Styryl, Halogen, Alkoxy oder eine weitere heterocyclische Gruppe substituiert sein kann oder R₆ einen Benzimidazol-1-yl, Benzimidazol-2-yl-, Benzthiazol-1-yl- oder Benzthiazol-2-yl-Rest bedeutet, die durch nichtchromophore Substituenten substituiert sein können,
   R₇ Wasserstoff, Alkyl, Alkoxy, Aryl, oder einen über ein Stickstoffatom gebundenen fünfgliedrigen Heterocyclus mit 1-3 N oder O Heteroatomen bedeutet, der durch Alkyl, Aryl, Hydroxy, Oxalkyl, Oxalkenyl, Oxaryl, Oxarylalkyl, Oxalkoxycarbonyl, Oxcarbamoyl, Oxepoxyalkyl, Styryl oder Halogenstyryl, einen anellierten Phenyl-, Naphthyl- oder Phenanthrylring, oder eine anellierte Gruppe der Formeln substituiert sein kann, wobei die aromatischen Ringe in den anellierten Gruppen noch durch Alkyl oder Alkoxy substituiert sein können und X Sauerstoff, NH oder N-Alkyl ist,
   R₈ ein polycyclischer, aromatischer Rest mit mindestens drei kondensierten Ringen, die.gegebenenfalls nichtchromophore Substituenten tragen,
   Rg eine Aminogruppe, die durch ein oder zwei Alkyl-, Hydroxyalkyl-, Acyl- oder Phenylgruppen substituiert ist, wobei die Phenylgruppe eine oder mehrere nichtchromophore Reste enthalten kann und zwei Alkylgruppen zusammen mit dem Stickstoffatom der Aminogruppe einen Pyrrolidin- oder Piperidinring oder unter Einschluß eines weiteren Stickstoff- oder Sauerstoffatoms einen Piperazin- oder Morpholinring bilden können ; eine Alkoxy-, Hydroxyalkoxy-, Acyloxy-, Alkylthio- oder Carbalkylmercaptogruppe darstellt,
   R₁₀ unabhängig von R₈ die gleiche Bedeutung wie Rg hat und zusätzlich ein Chloratom bedeuten kann,
      und
   V eine Gruppe der Formeln bedeutet.

Soweit nicht anders definiert, enthalten Alkyl- und Alkoxygruppen sowie andere, davon abgeleitete Gruppen 1 bis 4 C-Atome. Unter dem Begriff « nichtchromophore Substituenten" sind zu verstehen Alkyl, Alkoxy, Aryl, Aralkyl, Trifluormethyl, Cycloalkyl, Halogen, Alkylsulfonyl, Carboxy, Sulfonsäure, Cyan, Carbonamid, Sulfonamid, Carbonsäurealkylester, Sulfonsäurealkylester.

Diese Aufheller der Formeln 4 bis 8 sind dem Fachmann hinreichend bekannt, etwa aus « The Chemistry of Synthetic Dyes », Bd. V, Kapitel VIII von Venkataraman.

Bevorzugt sind erfindungsgemäße Mischungen von optischen Aufhellern, wobei die Komponente B besteht aus einer oder mehreren Verbindungen der Formeln 2b-6b wobei R₁ in 5-Stellung ein Wasserstoff- oder Chloratom, eine Methyl- oder Phenylgruppe und R₂ ein Wasserstoffatom oder R₁ und R₂ beide eine Methylgruppe in 5,6- oder 5,7- Stellung, n 0 oder 1 und B eine Cyano- oder Carbo-(C₁-C₄)-alkoxygruppe oder eine Gruppe der Formeln oder bedeutet, wobei R₁₄ (C₁-C₆)-Alkyl, (C₁-C₆)-Chloralkyl, (C₁-C₄)-Alkoxy-(C₁-C₄)-alkyl, Hydroxi-(C₁-C₄)-alkyl oder eine Gruppe der Formel ―(CH₂CH₂O)ₙ―R, n 2 oder 3 und R Wasserstoff oder (C₁-C₄)-Alkyl, R,₅ Phenyl, Halogenphenyl, (C₁-C₄)-Alkylphenyl oder (C₁-C₄)-Alkoxiphenyl, R₂₂ (C₁-C₄)-Alkyl und R₂₃ Cyano oder Carbo-(C₁-C₄)-alkoxy bedeutet, wobei R₃ Wasserstoff oder (C₁-C₄)-Alkoxy, R₄(C₁-C₄)-Alkoxy und R₅(C₁-C₆,)-Alkyl oder (C₁-C₄)-Alkoxi-(C₁-C₄)-alkyl bedeutet, wobei R₆ Phenyl oder die Gruppe der Formeln und R₇ eine Gruppe der Formel bedeutet, worin R₁ Wasserstoff oder (C₁-C₄)-Alkyl und R₂ Phenyl oder (C₁-C₄)-Alkoxi oder R₁ und R₂ zusammen einen Benzo- oder (1,2-d) Naphthoring darstellen, wobei R₈ die Pyrenylgruppe und R₉ und R₁₀ (C₁-C₄)-Alkoxy bedeutet, wobei R₁ und R₂ die gleiche Bedeutung haben wie bei Formel 2b und V eine Gruppe der Formeln und ―CH = CH-, bedeutet.

Bevorzugt sind weiterhin erfindungsgemäße Mischungen von optischen Aufhellern, wobei die Komponente B aus einer oder mehreren Verbindungen der folgenden Formeln besteht : wobei R₁ und R₂ in 5,6-Stellung Methyl und B Carbomethoxy, R Wasserstoff, R₁ Wasserstoff oder Methyl in 5-Stellung und B Carbomethoxy, Cyano oder eine Gruppe der Formeln worin R₁₄ und R₂₂ (C₁-C₃)-Alkyl und R₁₅ Phenyl, 4-Methylphenyl oder 4-Methoxyphenyl ist, oder R₁ Wasserstoff, Methyl oder t-Butyl in 5-Stellung, R₂ Wasserstoff oder Methyl in 7-Stellung und B Phenyl ist, wobei R₃ Wasserstoff oder Methoxy ist, oder oder wobei R₂ Wasserstoff oder Methyl ist.

Als Komponente A der Verbindungen der Formeln 1-3 sind Mischungen der folgenden Zusammensetzung bevorzugt :

Besonders bevorzugt sind als Komponente A Mischungen der folgenden Zusammensetzung :

wobei der Anteil der Verbindungen 1 und 3 in etwa gleich sein soll.

Der Anteil der einzelnen Verbindungen 1 bis 3 in der Komponente A kann innerhalb der angebenen Grenzen schwanken, wobei solche Mischungen bevorzugt sind, die die Verbindungen 1 und 3 in etwa gleichen Teilen enthalten. Aus den oben angegebenen Grenzen für die Gewichtsverhältnisse der Verbindungen 1 bis 3 ergibt sich, daß der Anteil der Verbindungen 1 und 3 0 % und der Anteil der Verbindung 2 100 % betragen kann. In diesem Fall liegt die reine Verbindung 2 vor. Es versteht sich, daß die Zusammensetzung der Komponente A innerhalb der verschiedenen, oben angegebenen Grenzen so gewählt wird, daß die Summe aller Einzelverbindungen 100 % ausmacht.

Das als Komponente A bezeichnete Gemisch wird hergestellt, indem man 1 Mol-Äquivalent einer Verbindung der Formel mit insgesamt 2 Mol-Äquivalent eines Gemisches aus den Verbindungen und umsetzt.

Das Verhältnis der Verbindungen 10 und 11 bestimmt die Zusammensetzung des Gemisches. Liegt der Anteil an 10 höher, wächst der Anteil der Verbindung 1 auf Kosten der Verbindung 3, liegt der Anteil an Verbindung 11 höher wird der Anteil der Verbindung 3 in Gemische höher als 1 sein.

Vorteilhaft ist es, die Umsetzung von 9 mit je einem Mol-Äquivalent der Verbindungen 10 und 11, durchzuführen, wobei ein Überschuß von 10 und 11 bis zu 10 % möglich, aber nicht von Vorteil ist. In den Formeln 9-10 bedeutet eines der Symbole X oder Q eine Aldehydgruppe und das andere Symbol eine Gruppe der Formeln wobei R einen gegebenenfalls substituierten Alkylrest mit vorzugsweise 1-6 C-Atomen, eine Arylrest vorzugsweise Phenyl, eine Cycloalkylrest oder einen Aralkylrest, vorzugsweise Benzyl darstellt..

Eine bevorzugte Verfahrensvariante besteht darin, daß man eine Verbindung der Formel 9, wobei _{X} für eine Aldehydgruppe steht, mit Verbindungen der Formel 10 und 11, wobei Q für eine Gruppe der Formel 12a mit R = C1-4 Alkyl steht, umsetzt.

Man führt das Verfahren vorzugsweise in Lösungsmitteln durch in Gegenwart eines Protonenacceptors. Als Lösungsmittel seien bespielsweise genannt Kohlenwasserstoffe wie Toluol, Xylol, Alkohole wie Methanol, Äthanol, Isopropanol, Butanol, Glykole, Hexanole, Cyclohexanole, ferner Äther wie Diisopropyläther, Tetrahydrofuran, Dioxan und Dimethyisulfoxyd genannt. Besonders geeignet sind polare organische Lösungsmittel wie Formamid, Dimethylformamid und N-Methylpyrrolidon, wobei Dimethylformamid besonders hervorzuheben ist.

Als Protonenacceptoren eignen sich vornehmlich basische Verbindungen, wie Alkali- oder Erdalkalihydroxyde, -alkoholate oder -amide, stark basische Amine und Anionenaustauscherharze in der Hydroxylform. Bevorzugt ist der Einsatz von Alkalihydröxyden, im besonderen Kaliumhydroxyd.

Die Umsetzungstemperatur hängt von der Art der umzusetzenden Komponenten, insbesondere von der Art der Carbonylgruppen enthaltenden organischen Verbindung und dem Protonenacceptor ab ; sie liegt zwischen - 10 °C und + 100 °C, vorteilhaft zwischen 0°-50°C. Eine bevorzugte Ausführungsform besteht darin, die Reaktionspartner bei tieferen Temperaturen zusammenzugeben und die Reaktion bei höherer Temperatur zu Ende zu führen.

Das beanspruchte Verfahren läßt sich beispielsweise so durchführen, daß man den Protonenacceptor im Lösungsmittel vorlegt und eine Lösung der Reaktionskomponenten 9-11 im Lösungsmittel zutropft, es ist aber ebenfalls möglich, die Verbindungen 9-11 vorzulegen und den Proteonacceptoren zuzugeben. Eine weitere Ausführungsform besteht darin, die Verbindungen 9-11, worin X oder Q für eine Gruppe der Formel 12a-d steht, vorzulegen, anschließend zuerst den Protonenacceptor und dann die Aldehydkomponente zuzugeben. Die Umsetzung läuft im allgemeinen unter starker Wärmeentwicklung ab, so daß man gegebenenfalls kühlen muß. Die Aufarbeitung des Reaktorgemisches erfolgt in bekannter Weise z.B. durch Zusatz von Methanol oder Äthanol und Abtrennen der ausgefallenen Produkte. Die so erhaltenen Produktgemische lassen sich durch HPLC (High pressure liquid chromatography) analysieren und charakterisieren.

Die Ausgangsverbindungen der Formeln 9-11 sind bekannt bzw. können nach bekannten Verfahren hergestellt werden.

Von den Verbindungen unter den Formeln 4 bis 8 sind in den erfindungsgemäßen Gemischen die Verbindungen der folgenden Formeln bevorzugt :
Formel 4 : wobei R₁, und R₂, in 5- und 7-Stellung Wasserstoff oder Chlor, Alkyl, Phenyl oder zusammen einen ankondensierten Phenylring, X Sauerstoff oder Schwefel, n = 1 und B eine Gruppe der Formeln bedeutet, wobei R₁₄. Alkyl, Chloralkyl, Alkoxyalkyl, Hydroxyalkyl oder eine Gruppe der Formel ―(CH₂CH₂O)ₙ―R bedeutet, wobei n 2 oder 3 und R Wasserstoff oder Alkyl ist, R15 Phenyl bedeutet, das durch ein oder zwei Chloratome, ein oder zwei Alkyl-, Alkoxyalkylgruppen, eine Phenyl-, Cyano-, Carbonsäure-, Carboalkoxy-, Carbonsäureamid-, Sulfonsäure-, Sulfonsäureamid-, oder Sulfonsäurealkylestergruppe substituiert sein kann, R₂₃ Cyano oder Carboalkoxy und R₂₂ Alkyl bedeutet.
Formel 5 : wobei R₃ Wasserstoff oder Alkoxy, R₄, Alkoxy und R₅. Alkyl, Alkoxyalkyl oder Dialkylaminoalkyl bedeutet.
Formel 6 : wobei R₆, Phenyl oder die Gruppe der Formel und R₇, die Gruppen der Formeln bedeutet
Formel 7 :
Formel 8 : wobei R₁, und R₂, Wasserstoff oder Alkyl und V' eine Gruppe der Formeln oder ―GH = CH- und X O oder S bedeutet.

Ganz besonders bevorzugt sind von den Verbindungen unter der Formel 4 die Verbindungen der Formel wobei R,_{"} und R_{2"} Wasserstoff oder Alkyl und B" eine Gruppe der Formeln ―CN oder ―COOAlkyl
und R,₄. Alkyl oder Methoxyäthyl bedeutet. Von besonderer Wichtigkeit sind die folgenden Verbindungen unter der Formel 4 : und

Das Mischungsverhältnis für die einzelnen Komponenten liegt zwischen 0,05 und 0,95 Gew.-Teilen für die Komponente A und entsprechend 0,95 bis 0,05 Gew.-Teilen für die übrigen Verbindungen der Formeln 4 bis 8. Diese Verbindungen der Formeln 4 bis 8 können einzeln aber auch in beliebiger Mischung untereinander eingesetzt werden, wobei das Mischungsverhältnis dieser Verbindungen untereinander gänzlich unkritisch ist und beliebig variiert werden kann.

Bevorzugt ist ein Mischungsverhältnis von 5 bis 50 Gew.-% für die Komponente A und 95 bis 50 Gew.-% eines oder mehrerer Aufhellern der Formeln 4 bis 8 (Komponente B).

Das optimale Mischungsverhältnis aller Verbindungen hängt im Einzelfall von der Struktur der jeweiligen Verbindungen ab und läßt sich durch einfache Vorversuche unschwer ermitteln.

Wie bei optischen Aufhellern üblich, werden die einzelnen Komponenten durch Dispergierung in einem flüssigen Medium z.B. Wasser in die Handelsform gebracht. Man kann dabei die einzelnen Komponenten jede für sich dispergieren und dann die Dispersionen zusammen geben. Man kann aber auch die Einzelkomponenten in Substanz miteinander mischen und dann gemeinsam dispergieren. Dieser Dispergiervorgang geschieht in üblicher Weise in Kugelmühlen, Kolloidmühlen, Perlmühlen oder Dispersionsknetern. Die erfindungsgemäßen Mischungen eignen sich besonders zum Aufhellen von Textilmaterial aus linearen Polyestern, Polyamiden und Acetylcellulose. Man kann diese Mischungen aber auch mit gutem Ergebnis bei Mischgeweben verwenden, die aus linearen Polyestern und anderen synthetischen oder natürlichen Faserstoffen namentlich hydroxylgruppenhaltigen Fasern, insbesondere Baumwolle bestehen. Die Applikation dieser Mischungen geschieht dabei unter den für die Anwendung von optischen Aufhellern üblichen Bedingungen so beispielsweise nach dem Ausziehverfahren bei 90 °C bis 130 °C mit oder ohne Zusatz von Beschleunigern (Carriern) oder nach dem Thermosolverfahren. Die in Wasser unlöslichen Aufheller und die erfindungsgemäßen Mischungen können auch in organischen Lösemitteln z.B. Perchloräthylen, fluorierten Kohlenwasserstoffen gelöst zum Einsatz kommen. Dabei kann das Textilmaterial im Ausziehverfahren mit der Lösemittelflotte, welche den optischen Aufheller gelöst enthält, behandelt werden, oder man imprägniert, pflatscht, sprüht das Textilgut mit der aufhellerhaltigen Lösemittelflotte und trocknet anschließend bei Temperaturen von 120-220 °C, wobei der optische Aufheller dabei restlos in der Faser fixiert wird. Man erhält dabei eine hervorragend aufgehellte Ware mit ausgezeichneter Lichtbeständigkeit, sowie Beständigkeit gegenüber Oxidations-und Reduktionsmitteln. Diese erfindungsgemäßen Mischungen weisen im Vergleich zu den Mischungen des japanischen Patents Sho 50 (1975)-25 877 höhere Weißgrade auf ; sie ergeben ferner auch bereits bei niedrigen Thermosoliertemperaturen von z.B. 150 °C hervorragende Weißgrade.

Die folgenden Tabellen-Beispiele illustrieren die Erfindung. Das angewandte Applikationsverfahren soll hier beispielgebend geschildert werden :
Gewebeabschnitte aus Polyester-Stapelfasern werden gewaschen, getrocknet und auf einen Foulard mit wäßrigen Dispersionen imprägniert, die entweder den reinen optischen Aufheller der Formeln 4 bis 8 (Komponente B) mit einer Einsatzmenge von 0,08 Gew.-% oder ein Gemisch aus 0,064 Gew.-%, 0,04 Gew.-% bzw. 0,016 Gew.% der Komponente A mit 0,016, 0,04 bzw. 0,064 Gew.-% der Aufheller der Komponente B enthalten. Als Komponente A wurde in allen Beispielen ein Gemisch aus 1,5 Gew.-Teilen 1,4-Bis-(4'-cyano-styryl)-benzol, 1,5 Gew.-Teilen 1,4-Bis-(2'-cyano-styryl)-benzol und 7-Gew.-Teilen 1-(2-Cyano-sturyl)-4-(4'-cyano-styryl)-benzol eingesetzt.

Das Material wird mit einem Foulard zwischen Rollen so abgequetscht, daß sich eine Feuchtigkeitsaufnahme von ca. 80 % ergibt. Das entspricht einer Aufnahme an optischen Aufhellern auf die Ware von 0,064 %. Das so geklotzte Material wurde anschließend auf einem Spannrahmen 30 Sek. bei 170° (Tabelle I) bzw. 210° (Tabelle 11) thermosoliert. Dabei wurden die jeweils angegebenen Weißgrade nach Ganz erhalten. Die Weißgrade wurden mit einem Remissionsspektralphotometer Typ DMC-25 gemessen. (Firma Carl Zeiss, Oberkochen).

### (Siehe die Tabellen, Seiten 14, 15, 16, 17, 18, 19)

## Patentansprüche

1. Mischungen von optischen Aufhellern bestehend aus
A) 0,05 bis 0,95 Gew.-Teilen eines Gemisches bestehend aus 0 bis 80 Gew.-% der Verbindung der Formel 1 20 bis 100 Gew.-% der Verbindung der Formel 2 und 0 bis 80 Gew.-% der Verbindung der Formel 3 sowie _{B) 0},₉₅ bis ₀,_{05 Gew}.-Teilen einer oder mehrerer Verbindungen der Formeln 4, 5, 6, 7 oder 8 wobei
n 0 oder 1,
X ein Sauerstoff- oder Schwefelatom,
R₁ und R₂ gleiche oder verschiedene Reste aus der Gruppe Wasserstoff-, Fluor- oder Chloratome, Phenyl, Trifluormethyl, C₁-C₉ Alkyl, Alkoxy, Dialkylamino, Acylamino, Cyano, Carboxy, Carboalkoxy, Carbonsäureamid, Sulfonsäure, Sulfonsäureamid oder Sulfonsäurealkylester, bedeutet, wobei zwei benachbarte Reste R₁ und R₂ zusammen auch für einen Benzoring, eine niedere Alkylen- oder eine 1,3-Dioxapropylengruppe stehen können,
B Cyano, eine Gruppe der Formel ―COOR₁₁ oder CONR₁₁R₁₁ wobei R₁₁ Wasserstoff, C₁-C₁₈ Alkyl, Cycloalkyl, Aryl, Alkylaryl, Halogenaryl, Aralkyl, Alkoxyalkyl, Halogenalkyl, Hydroxyalkyl, Alkylaminoalkyl, Carboxyalkyl oder Carboalkoxyalkyl bedeutet oder zwei Alkyl- bzw. Alkylenreste unter der Bedeutung von R₁₁ zusammen mit dem Stickstoffatom auch einen Morpholin-, Piperidin- oder Piperazinring bilden können, bedeutet, oder B eine Gruppe der Formel bedeutet, worin R₁₂ und R₁₃ gleiche oder verschiedene Reste aus der Gruppe Wasserstoff, Fluor- oder Chloratome, Phenyl, Alkyl, Alkoxy, Acylamino, Cyano, Carboxy, Carboalkoxy, Carbonsäureamid, Sulfonsäure, Suffonsäureamid oder Sulfonsäurealkylester bedeuten, wobei zwei benachbarte Reste R₁₂ und R₁₃ zusammen auch für eine Alkylengruppe, einen ankondensierten Benzoring oder eine 1,3-Dioxapropylengruppe stehen können, oder B eine Gruppe der Formeln oder bedeutet, wobei R₁₄ eine geradkettige oder verzweigte Alkylgruppe mit 1-18 C-Atomen, vorzugsweise 1-6 C-Atomen, die durch Hydroxylgruppen, Halogenatome, Alkoxy-, Dialkylamino-, Alkylmercapto-, Chloraryloxy-, Aryloxy-, Arylmercapto- oder Arylreste substituiert sein kann, wobei im Falle der Dialkylaminoalkylgruppen die beiden Alkylgruppen zusammen auch einen Morpholin-, Piperidin- oder Piperazinring bilden können, oder R₁₄ eine Gruppe der Formel -(CH₂CH₂0)ₙ-R mit n 1, 2 oder 3 und R = H, Alkyl, Dialkylaminoalkoxyalkyl oder Alkylthioalkoxyalkyl, wobei die Dialkylgruppen im Dialkylaminoalkoxyalkyl zusammen einen Piperidin-, Pyrrolidin-, Hexamethylenimen-, Morpholin- oder Piperazinring bilden können, oder R₁₄ einen Rest der Formel bedeutet,
R₂₂ ein Wasserstoffatom, eine Triphenylmethylgruppe oder einen niederen Alkylrest bedeutet, der gegebenenfalls durch eine niedere Carbalkoxy, Carbonamido-, Mono- oder Dialkylcarbonamido-. Carboxy- oder Benzoylgruppe substituiert ist und R₂₃ eine Cyangruppe oder eine Gruppe der Formeln bedeutet, wobei R', R", R"' ein Wasserstoffatom, einen niederen Alkylrest oder einen Phenylrest bedeuten, und wobei die niederen Alkylreste durch Hydroxy-, niedere Alkoxy-, niedere Dialkylamino- oder niedere Trialkylammoniumgruppen und die Phenylgruppe durch Halogenatome, niedere Alkyl- oder niedere Alkoxygruppen substituiert sein können, und in der R", R"' auch zusammen einen gesättigten zweiwertigen Rest bilden können, Y, 0, S oder N-R mit R = H oder (C₁ bis C₄)-Alkyl bedeuten, oder B eine Gruppe der Formel bedeutet, worin R,₅ einen Phenylring, der durch ein oder zwei Chloratome, ein oder zwei Alkyl- oder Alkoxyalkylgruppen, eine Phenyl-, Cyano-, Carboxy-, Carboalkoxy-, Carbonsäureamid-, Sulfonsäure-, Sulfonsäureamid- oder Sulfonsäurealkylestergruppe substituiert sein kann, bedeutet,
R₃ und R₄ gleich oder verschieden sein können und Wasserstoff, Alkyl, Cycloalkyl, Alkoxy, Hydroxyalkoxyethyl, Halogenalkyl, Aralkyl, Aryl oder N,N-di-alkylamin bedeuten oder R₃ und R₄ bilden zusammen einen fünfgliedrigen Heterocyclus mit 1 bis 3 Heteroatomen, vorzugsweise N-Atomen,
R₅ geradkettige oder verzweigtes Alkyl, Alkoxyalkyl, Dialkylaminoalkyl oder einen Rest der Formel bedeutet, worin R₁₆ Wasserstoff, C₂-C₈-Alkanoyl, Benzoyl oder ein Rest der Formel und R₁₇ Wasserstoff, Alkyl oder Phenyl, R₁₈ Alkyl, Phenyl, Halogenphenyl oder Tolyl und R₁₉ C₁-C₈-Alkyl, Alkoxyalkyl, Cyclohexyl, Benzyl, Phenyläthyl oder gegebenenfalls durch nichtchromophore Substituenten substituiertes Phenyl ist, oder R₅ einen Rest der Formel bedeutet, worin R₂₀C₁-C₁₀-Alkyl, C₂-C₈-Alkenyl, C₂-C₆-Alkinyl, C₁-Cₐ-Alkoxy, C₁-C₈-Alkyl- oder Dialkylamino, Phenoxymethyl, Phenyl, Tolyl, Benzyl oder Phenyläthyl und R₂₁ C2-C6-Alkinyl, ist, das durch Phenyl, Hydroxyphenyl, Methoxy oder Dimethoxy substituiert sein kann,
Rₑ einen gegebenenfalls durch nicht-chromophore Substituenten substituierten Arylrest, einen 1,2,4-Triazol-1-yl-phenyl-, 1,2,3-Triazol-4-yl-phenyl-, 1,2,3-Triazol-3-yl-phenyl- oder 1,2,3-Triazol-2-yl-phenylrest bedeutet, die gegebenenfalls durch 1 oder 2 C₁-C₃-Alkyl- oder Oxalkylgruppen, durch Oxaryl, Oxalkenyl oder Oxalkanoyl substituiert sein können, oder R₆ einen heterocyclischen Ring mit 1-3 Heteroatomen, vorzugsweise N oder O bedeutet, der durch Alkyl, Alkoxy, Halogen, Aryl oder Halogenaryl substituiert sein kann, oder Rₑ einen 1-Oxa-2,4-diazol-5-yl-Rest bedeutet, der durch Benzyl, Alkoxyphenyl, Styryl, Halogen, Alkoxy oder eine weitere heterocyclische Gruppe substituiert sein kann oder Rₑ einen Benzimidazol-1-yl-, Benzimidazol-2-yl-, Benzthiazol-1-yl- oder Benzthiazol-2-yl-Rest bedeutet, die durch nichtchromophore Substituenten substituiert sein können,
R⁷ Wasserstoff, Alkyl, Alkoxy, Aryl, oder einen über ein Stickstoffatom gebundenen fünfgliedrigen Heterocyclus mit 1-3 N oder O Heteoratomen bedeutet, der durch Alkyl, Aryl, Hydroxy, Oxalkyl, Oxalkenyl, Oxaryl, Oxarylalkyl, Oxalkoxycarbonyl, Oxcarbamoyl, Oxepoxyalkyl, Styryl oder Halogenstyryl, einen anellierten Phenyl-, Naphthyl- oder Phenanthrylring, oder eine anellierte Gruppe der Formeln substituiert sein kann, wobei die aromatischen Ringe in den anellierten Gruppen noch durch Alkyl oder Alkoxy substituiert sein können und X Sauerstoff, NH oder N-Alkyl ist,
R₈ ein polycyclischer, aromatischer Rest mit mindestens drei kondensierten Ringen, die gegebenenfalls nichtchromophore Substituenten tragen,
Rg eine Aminogruppe, die durch ein oder zwei Alkyl-, Hydroxyalkyl-, Acyl- oder Phenylgruppen substituiert ist, wobei die Phenylgruppe eine oder mehrere nichtchromophore Reste enthalten kann und zwei Alkylgruppen zusammen mit dem Stickstoffatom der Aminogruppe eine Pyrrolidin- oder Piperidinring oder unter Einschluß eines weiteren Stickstoff- oder Sauerstoffatoms einen Piperazin- oder Morpholinring bilden können; eine Alkoxy-, Hydroxyalkoxy-, Acyloxy-, Alkylthio- oder Carbalkylmercaptogruppe darstellt,
R₁₀ unabhängig von R₈ die gleiche Bedeutung wie Rg hat und zusätzlich ein Chloratom bedeuten kann,
und
V eine Gruppe der Formeln bedeutet.

2. Mischungen von optischen Aufhellern nach Anspruch 1, wobei die Komponente A) aus 5 bis 35 Gew.-% der Verbindung (1), 30 bis 90 Gew.-% der Verbindung (2) und 5 bis 35 Gew.-% der Verbindung (3) besteht.

3. Mischungen von optischen Aufhellern nach Anspruch 1, wobei die Komponente A) aus 1₅ bis 28 Gew.-% der Verbindung (1), 15 bis 28 Gew.-% der Verbindung (2) und 44 bis 70 Gew.-% der _{Ve}r-bindung (3) besteht.

4. Mischungen von optischen Aufhellern nach Anspruch 1, wobei die Komponente B) besteht aus einer oder mehreren Verbindungen der Formeln 4a bis 8a wobei R₁, und R_{2'} in 5- und 7-Stellung Wasserstoff oder Chlor, Alkyl, Phenyl oder zusammen einen ankondensierten Phenylring, X Sauerstoff oder Schwefel, n = 1 und B eine Gruppe der Formeln bedeutet, wobei R₁₄ Alkyl, Chloralkyl, Alkoxyalkyl, Hydroxyalkyl oder eine Gruppe der Formel ―(CH₂CH₂0)ₙ―R bedeutet, wobei n 2 oder 3 und R Wasserstoff oder Alkyl ist, R₁₅ Phenyl bedeutet, das durch ein oder zwei Chloratome, ein oder zwei Alkyl-, Alkoxyalkylgruppen, eine Phenyl-, Cyano-, Carbonsäure-, Carboalkoxy-, Carbonsäureamid-, Sulfonsäure-, Sulfonsäureamid-, oder Sulfonsäurealkylesteraruppe substituiert sein kann, R₂₃ Cyano oder Carboalkoxy und R₂₂ Alkyl bedeutet, wobei R₃. Wasserstoff oder Alkoxy, R₄, Alkoxy und R₅, Alkyl, Alkoxyalkyl oder Dialkylaminoalkyl bedeutet, wobei R₆, Phenyl oder die Gruppe der Formel und R₇ die Gruppen der Formeln bedeutet, wobei R_{1'} und R₂, Wasserstoff oder Alkyl und V' eine Gruppe der Formeln oder -CH = CH- und X O oder S bedeutet.

5. Mischungen von optischen Aufhellern nach Anspruch 2, wobei die Komponente B besteht aus einer oder mehreren Verbindungen der Formeln 2b-6b wobei R₁ in 5-Stellung ein Wasserstoff- oder Chloratom, eine Methyl- oder Phenylgruppe und R₂ ein Wasserstoffatom oder R₁ und R₂ beide eine Methylgruppe in 5,6- oder 5,7-Stellung, n 0 oder 1 und B eine Cyano- oder Carbo-(Cᵢ-C₄)-alkoxygruppe oder eine Gruppe der Formeln oder bedeutet, wobei R₁₄ (C₁-C₆)-Alkyl, (C₁-C₆)-Chloralkyl, (C₁-C₄)-Alkoxy-(C₁-C₄)-alkyl, Hydroxy-(C₁-C₄)-alkyl oder eine Gruppe der Formel -(CH₂CH₂0)ₙ―R, n 2 oder 3 und R Wasserstoff oder (C₁-C₄)-Alkyl, R₁₅ Phenyl, Halogenphenyl, (C₁-C₄)-Alkylphenyl oder (C₁-C₄)-Alkoxiphenyl, R₂₂ (C₁-C₄)-Alkyl und R₂₃ Cyano oder Carbo-(C₁-C₄)-alkoxy bedeutet, wobei R₃ Wasserstoff oder (C₁-C₄)-Alkoxy, R₄ (Cᵢ-C₄)-Alkoxy und R₅ (C₁-C₆)-Alkyl oder (C₁-C₄)-Alkoxi-(C₁-C₄)-alkyl bedeutet, wobei R₆ Phenyl oder die Gruppe der Formeln und R₇ eine Gruppe der Formel bedeutet, worin R₁ Wasserstoff oder (C₁-C₄)-Alkyl und R₂ Phenyl oder (C₁-C₄)-Alkoxi oder R₁ und R₂ zusammen einen Bezo- oder (1,2-d) Naphthoring darstellen, wobei Rₐ die Pyrenylgruppe und R₉ und R₁₀ (C₁-C₄)-Alkoxy bedeutet, wobei R₁ und R₂ die gleiche Bedeutung haben wie bei Formel 2b und V eine Gruppe der Formeln und ―CH = CH- bedeutet.

6. Mischungen von optischen Aufhellern nach Anspruch 1, wobei die Komponente B besteht aus einer oder mehreren Verbindungen der folgenden Formeln. wobei R₁ und R₂ in 5,6-Stellung Methyl un B Carbomethoxy, R Wasserstoff, R₁ Wasserstoff oder Methyl in 5-Stellung und B Carbomethoxy, Cyano oder eine Gruppe der Formeln worin R₁₄ und R₂₂ (C₁-C₃)-Alkyl und R₁₅ Phenyl, 4-Methylphenyl oder 4-Methoxyphenyl ist, oder R₁ Wasserstoff, Methyl oder t-Butyl in 5-Stellung, R₂ Wasserstoff oder Methyl in 7-Stellung und B Phenyl ist, wobei R₃ Wasserstoff oder Methoxy ist, oder oder wobei R₂ Wasserstoff oder Methyl ist.

7. Mischungen von optischen Aufhellern nach Anspruch 1, bestehend aus 5 bis 50 Gew.-% der Komponente A und 95 bis 50 Gew.-% der Komponente B.

8. Verwendung der Aufheller-Mischungen nach Anspruch 1 bis 7 zum Aufhellen von Polyesterfasern.

## Claims

1. Mixtures of optical brighteners consisting of
A) 0.05 to 0.95 part by weight of a mixture consisting of 0 to 80 % by weight of the compound of the formula I 20 g to 100 % by weight of the compound of the formula 2 and 0 to 80 % by weight of the compound of the formula 3 and
B) 0.95 to 0.05 part by weight of one or more compounds of the formulae 4, 5, 6, 7 or 8 and in which
n denotes 0 or 1,
X denotes an oxygen or sulfur atom,
R₁ and R₂ denote identical or different radicals from the group comprising hydrogen, fluorine or chlorine atoms, phenyl, trifluoromethyl, C₁-C₉ alkyl, alkoxy, dialkylamino, acylamino, cyano, carboxyl, carbalkoxy, carboxamide, sulfonic acid, sulfonamide or sulfonic acid alkyl ester, it being possible for two adjacent radicals R₁ and R₂ together also to represent a benzo ring, a lower alkylene group or a 1,3-dioxapropylene group,
B denotes cyano or a group of the formula ―COOR₁₁ or CONR₁₁R₁₁, in which R₁₁ denotes hydrogen, C₁-C₁₈ alkyl, cycloalkyl, aryl, alkylaryl, halogenoaryl, aralkyl, alkoxyalkyl, halogenoalkyl, hydroxyalkyl, alkylaminoalkyl, carboxyalkyl or carboalkoxyalkyl, or two alkyl or alkylene radicals with the meaning of R₁₁ can also form, together with the nitrogen atom, a morpholine, piperidine or piperazine ring, or B denotes a group of the formula in which R₁₂ and R₁₃ denote identical or different radicals from the group comprising hydrogen, fluorine or chlorine atoms, phenyl, alkyl, alkoxy, acylamino, cyano, carboxyl, carbalkoxy, carboxamide, sulfonic acid, sulfonamide or sulfonic acid alkyl ester and two adjacent radicals R₁₂ and R₁₃ together can also represent an alkylene group, a fused benzo ring or a 1,3-dioxapropylene group, or B denotes a group of the formulae or in which R14 denotes a straight-chain or branched alkyl group having 1-18 C atoms and preferably 1-6 _{C} atoms, which can be substituted by hydroxyl groups, halogen atoms or alkoxy, dialkylamino, alkylmercapto, chloroaryloxy, aryloxy, arylmercapto or aryl radicals, it being possible, in the case of the dialkylaminoalkyl groups, for the two alkyl groups together also to form a morpholine, piperidine or piperazine ring, or R₁₄ denotes a group of the formula ―(CH₂CH₂O)ₙ―R in which n is 1, 2 or 3 and R is H, alkyl, dialkylaminoalkoxyalkyl or alkylthioalkoxyalkyl, it being possible for the dialkyl groups in dialkylaminoalkoxyalkyl together to form a piperidine, pyrrolidine, hexamethyleneimine, morpholine or piperazine ring, or R₁₄ denotes a radical of the formula
R₂₂ denotes a hydrogen atom, a triphenylmethyl group or a lower alkyl radical, which is optionally substituted by a lower carbalkoxy, carboxamide, mono- or di-alkylcarboxamido, carboxyl or benzoyl group, and R₂₃ denotes a cyano group or a group of the formulae in which R', R" and R"' denote a hydrogen atom, a lower alkyl radical or a phenyl radical, and it being possible for the lower alkyl radicals to be substituted by hydroxyl, lower alkoxy, lower dialkylamino or lower trialkylammonium groups and for the phenyl group to be substituted by halogen atoms or lower alkyl or lower alkoxy groups, and in which R" and R"' together can also form a saturated, divalent radical, and Y denotes O, S or N-R, in which R is H or (C₁ to C₄)-alkyl, or B denotes a group of the formula in which R₁₅ denotes a phenyl ring which can be substituted by one or two chlorine atoms, one or two alkyl or alkoxyalkyl groups or one phenyl, cyano, carboxyl, carbalkoxy, carboxamide, sulfonic acid, sulfonamide or sulfonic acid alkyl ester group,
R₃ and R₄ can be identical or different and denote hydrogen, alkyl, cycloalkyl, alkoxy, hydroxyalkoxyethyl, halogenoalkyl, aralkyl, aryl or N,N-di-alkylamine, or R₃ and R₄ together form a five-membered heterocyclic radical having 1 to 3 heteroatoms, preferably N atoms,
R₅ denotes straight-chain or branched alkyl, alkoxyalkyl, dialkylaminoalkyl or a radical of the formula in which R₁₆ is hydrogen, C₂-C₈-alkanoyl, benzoyl or a radical of the formula and R₁₇ is hydrogen, alkyl or phenyl, R₁₈ is alkyl, phenyl, halogenophenyl or tolyl and R₁₉ is C₁-C₈-alkyl, alkoxyalkyl, cyclohexyl, benzyl, phenylethyl or phenyl which is optionally substituted by non-chromophoric substituents, or R₅ denotes a radical of the formula in which R₂₀ is C₁-C₁₀-alkyl, C₂-C₆-alkenyl, C₂-C₆-alkinyl, C₁-C₈-alkoxy, C₁-C₈-afkylamino or dialkylamino, phenoxymethyl, phenyl, tolyl, benzyl or phenylethyl and R₂₁ is C₃-C₁₀-alkyl, which can be substituted by phenyl, hydroxyphenyl, methoxy or dimethoxy,
Rₑ denotes an aryl radical, which is optionally substituted by non-chromophoric substituents, or denotes a 1,2,4-triazol-1-yl-phenyl, 1,2,3-triazol-4-yl-phenyl, 1,2,3-triazol-3-yl-phenyl or 1,2,3-triazol-2-yl- phenyl radical, which optionally can be substituted by 1 or 2 C₁-C₃-alkyl or oxalkyl groups or by oxaryl, oxalkenyl or oxalkanoyl, or R₆ denotes a heterocyclic ring having 1-3 heteroatoms, preferably N or O, which can ben substituted by alkyl, alkoxy, halogen, aryl or halogenoaryl, or Rₑ denotes a 1-oxa-2,4-diazol-5-yl radical, which can be substituted by benzyl, alkoxyphenyl, styryl, halogen, alkoxy or a further heterocyclic group, or R₆ denotes a benzimidazol-1-yl, benzimidazol-2-yl, benzthiazo(-1-y( or benzthiazol-2-yl radical, which can be substituted by non-chromophoric substituents,
R₇ denotes hydrogen, alkyl, alkoxy, aryl or a five-membered heterocyclic radical which has 1-3 N or 0 hetero-atoms and is bonded via a nitrogen atom and can be substituted by alkyl, aryl, hydroxyl, oxalkyl, oxalkenyl, oxaryl, oxarylalkyl, oxalkoxycarbonyl, oxcarbamoyl, oxepoxyalkyl, styryl or halogenstyryl, a fused phenyl, naphthyl or phenanthryl ring or a fused group of the formulae and the aromatic rings in the fused groups can also be substituted by alkyl or alkoxy and X is oxygen, NH or N-alkyl,
R₈ represents a polycyclic, aromatic radical having at least three fused rings, which optionally carry non-chromophoric substituents,
R₉ represents an amino group, which is substituted by one or two alkyl, hydroxyalkyl, acyl or phenyl groups, it being possible for the phenyl group to contain one or more non-chromophoric radicals and for two alkyl groups, together with the nitrogen atom of the amino group, to form a pyrrolidine or piperidine ring or, with the inclusion of a further nitrogen or oxygen atom, a piperazine or morpholine ring, or Rg represents an alkoxy, hydroxyalkoxy, acyloxy, alkylthio or carbalkylmercapto group,
R₁₀ independently of R₈ has the same meaning as Rg and in addition can denote a chlorine atom and
V denotes a group of the formulae

2. Mixtures of optical brighteners according to Claim 1, in which component A) consists of 5 to 35 _{%} by weight of compound (1), 30 to 90 % by weight of compound (2) and 5 to 35 % by weight of compound (3).

3. Mixtures of optical brighteners according to Claim 1, in which component A) consists of 15 to 28 _{%} by weight of compound (1), 15 to 28 % by weight of compound (2) and 44 to 70 % by weight of compound (3).

4. Mixtures of optical brighteners according to Claim 1, in which component B) consists of one or more compounds of the formulae 4a to 8a in which R₁, and R₂, in the 5-position and 7-position denote hydrogen or chlorine, alkyl or phenyl or together denote a fused phenyl ring, X denotes oxygen or sulfur, n denotes 1 and B denotes a group of the formulae in which R₁₄, denotes alkyl, chloroalkyl, alkoxyalkyl, hydroxyalky or a group of the formula ―(CH₂CH₂O)ₙ―R, in which n is 2 or 3 and R is hydrogen or alkyl, R₁₅ denotes phenyl, which can be substituted by one or two chlorine atoms, one or two alkyl or alkoxyalkyl groups or one phenyl, cyano, carboxylic acid, carbalkoxy, carboxamide, sulfonic acid, sulfonamide or sulfonic acid alkyl ester group, R₂₃ denotes cyano or carbalkoxy and R₂₂ denotes alkyl, in which R₃, denotes hydrogen or alkoxy, R₄, denotes alkoxy and R₅, denotes alkyl, alkoxyalkyl or dialkylaminoalkyl, in which R₆, denotes phenyl or the group of the formula and R₇, denotes the groups of the formulae in which R₁, and R_{z} denote hydrogen or alkyl and V' denotes a group of the formulae or -CH=CH- and X denotes O or S.

5. Mixtures of optical brighteners according to Claim 2, in which component B consists of one or more compounds of the formulae 2b-6b in which R₁ in the 5-position denotes a hydrogen or chlorine atom or a methyl group in the 5,6- or 5,7- position, n denotes 0 or 1 and B denotes a cyano or carbo-(C₁-C₄)-alkoxy group or a group of the formulae or in which R₁₄ denotes (C₁-Cₛ)-chloroalkyl, (C₁-C₄)-alkoxy-(C₁-C₄)-alkyl, hydroxy-(C₁-C₄)-alkyl or a group of the formula ―(CH₂CH₂O)ₙ―R, n denotes 2 or 3 and R denotes hydrogen or(Cᵢ-C₄)-alkyl, R₁₅ denotes phenyl, halogenophenyl, (C₁-C₄)-alkylphenyl or (C₁-C₄)-alkoxyphenyl, R₂₂ denotes (C₁-C₄)-alkyl and R₂₃ denotes cyano or carbo-(C₁-C₄)-alkoxy, in which R₃ denotes hydrogen or (C₁-C₄)-alkoxy, R₄ denotes (Cᵢ-C₄)-alkoxy and R₅ denotes (Cᵢ-C₆)-alkyl or (C₁-C₄)-alkoxy-(C₁-C₄ )-alkyl, in which R₆ denotes phenyl or the group of the formulae and R₇ denotes a group of the formula in which R₁ represents hydrogen or (C₁-C₄)-alkyl and R₂ represents phenyl or (C₁-C₄)-alkoxy, or R₁ and R₂ together represent a benzo or (1,2-d)-naphtho ring, in which R₈ denotes a pyrenyl group and R₉ and R₁₀ denote (C₁-C₄)-alkoxy, and in which R₁ and R₂ have the same meaning as in formula 2b and V denotes a group of the formulae or -CH = CH-.

6. Mixtures of optical brighteners according to Claim 1, in which component B consists of one or more compounds of the following formulae in which R₁ and R₂ in the 5,6-position are methyl and B is carbomethoxy, R₁, is hydrogen, R₂ is hydrogen or methyl in the 5-position and B is carbomethoxy, cyano or a group of the formulae in which R₁₄ and R₂₂ are (C₁-C₃)-alkyl and R₁₅ is phenyl, 4-methylphenyl or 4-methoxyphenyl, or R, is hydrogen, methyl or t-butyl in the 5-position, R₂ is hydrogen or methyl in the 7-position and B is phenyl, in which R₃ is hydrogen or methoxy in which R₂ is hydrogen or methyl.

7. Mixtures of optical brighteners according to Claim 1, consisting of 5 to 50 % by weight of component A and 95 to 50 % by weight of component B.

8. Use of the brightener mixtures according to Claim 1 to 7 for brightening polyester fibers.

## Revendications

1. Mélanges d'agents d'azurage optique comprenant :
A) 0,05 à 0,95 partie en poids d'un mélange de 0 à 80 % en poids du composé de formule 1 20 à 100% en poids du composé de formule 2 et 0 à 80 % en poids du composé de formule 3 avec
B) 0,95 à 0,05 parties en poids d'un ou de plusieurs composés de formules 4, 5, 6, 7 et 8 et formules dans lesquelles
n = 0 ou 1,
X désigne un atome d'oxygène ou de soufre,
R₁ et R₂, identiques ou différents l'un de l'autre, représentent chacun un atome d'hydrogène, de fluor ou de chlore ou un groupe phényle, trifluorométhyle, C₁-C₉ alkyle, alcoxy, dialkylamino, acylamino, cyano, carboxy, alcoxycarbonyle, carboxamide, sulfonyle, sulfonamide ou un groupe d'ester alkylique d'acide sulfonique, deux radicaux R₁ et R₂ voisins pouvant aussi former ensemble un cycle benzénique condensé ou un groupe alkylène inférieur ou 1,3-dioxapropylène, est un groupe cyano, un groupe ―COOR₁₁ ou ―CONR₁₁R₁₁, R₁₁ étant l'hydrogène ou un alkyle en C₁-C₁₈, un cycloalkyle, un aryle, un alkylaryle, un halogénoaryle, un aralkyle, un alcoxyalkyle, un halogénoalkyle, un hydroxyalkyle, un alkylaminoalkyle, un carboxyalkyle ou un alcoxycarbonylalkyle, ou bien deux groupes alkyles ou alkylènes R₁₁ pouvant aussi former avec l'atome d'azote un cycle de morpholine, de pipéridine ou de pipérazine, ou B est un groupe de formule
R₁₂ et R₁₃, identiques ou différents l'un de l'autre, représentant chacun un atome d'hydrogène, de fluor ou de chlore ou un groupe phényle, alkyle, alcoxy, acylamino, cyano, carboxy, alcoxycarbonyle, carboxamide, sulfonique, sulfonamide ou un groupe d'ester alkylique d'acide sulfonique, deux radicaux voisins R₁₂ et R₁₃ pouvant aussi former un groupe alkylène, un cycle benzénique condensé ou un groupe 1,3-dioxapropylène, ou bien B est un groupe de formule dans lesquelles R₁₄ représente un alkyle à chaîne droite ou ramifiée en Ci-C₁₈, de préférence en C₁-C₆, pouvant être substitué par des hydroxyles, des atomes d'halogènes, ou des groupes alcoxy, dialkylamino, alkylmercapto, chloraryloxy, aryloxy, arylmercapto ou aryles, dans le cas de groupes dialkylaminoalkyles les deux alkyles pouvant aussi former ensemble un cycle de morpholine, de pipéridine ou de pipérazine, ou bien R₁₄ est un groupe―(CH₂CH₂O)ₙ―R, n étant le nombre 1, 2 ou 3 et R l'hydrogène, un alkyle, un dialkylaminoalcoxyalkyle ou un alkylthioalcoxyalkyle, les deux alkyles du groupe dialkylaminoalcoxyalkyle pouvant aussi former ensemble un cycle de pipéridine, de pyrrolidine, d'hexaméthylène-imine, de morpholine ou de pipérazine, ou encore R₁₄ est un radical de formule
R₂₂ est un atome d'hydrogène, un groupe triphénylméthyle ou un alkyle inférieur éventuellement substitué par un groupe alcoxycarbonyle inférieur, carboxamido, mono- ou dialkyl-carboxamido, carboxy ou benzoyle, et R₂₃ est un groupe cyano ou un groupe
R', R" et R"' étant chacun l'hydrogène, un alkyle inférieur ou un phényle, les alkyles inférieurs pouvant être substitués par des groupes hydroxy, alcoxy inférieurs, dialkylamino inférieurs ou trialkylammonium inférieurs et le phényle par des atomes d'halogènes, des alkyles inférieurs ou des alcoxy inférieurs, R" et R" pouvant aussi former ensemble un radical divalent saturé, et Y représentant l'oxygène ou le soufre ou un groupe N-R, R étant l'hydrogène ou un alkyle en Ci à C₄, ou encore B est un groupe de formule dans laquelle R₁₅ représente un cycle phénylique pouvant être substitué par un ou deux atomes de chlore, un ou deux alkyles ou alcoxyalkyles, un groupe phényle, cyano, carboxy, alcoxycarbonyle, carboxamide, sulfonique, sulfonamide ou un groupe d'ester alkylique d'acide sulfonique,
R₃ et R₄, qui peuvent être identiques ou différents l'un l'autre, représentent chacun l'hydrogène, un alkyle, un cycloalkyle, un alcoxy, un hydroxyalcoxyéthyle, un halogénoalkyle, un aralkyle, un aryle ou un groupe N,N-di-alkylamino, ou bien R₃ et R₄ forment ensemble un hétérocycle pentagonal avec 1 à 3 hétéroatomes, de préférence des atomes d'azote,
R₅ est un alkyle à chaîne droite ou ramifiée, un alcoxyalkyle, un dialkylaminoalkyle ou un radical
R₁₆ étant l'hydrogène, un alcanoyle en C₂-C₈, un benzoyle ou un radical
R₁₈NHCO― ou R₁₉OCO―
et R₁₇ l'hydrogène, un alkyle ou un phényle, R₁₈ étant un alkyle, un phényle, un halogénophényle ou un tolyle et
R₁₉ un alkyle en C₁-C₈, un alcoxyalkyle, un cyclohexyle, un benzyle, un phényléthyle ou un phényle avec des substituants non chromophores,
ou bien R₅ est un radical dans lequel R₂₀ est un alkyle en C₁-C₁₀, un alcényle en C₂-C₆. un alcynyle en C₂-C₆, un alcoxy en C₁-C₈, un alkylamino ou un dialkylamino en C₁-C₈, un phénoxyméthyle, un phényle, un tolyle, un benzyle ou un phényléthyle et R₂₁ un alkyle en C₃-C_{1O} éventuellement substitué par un phényle, un hydroxyphényle ou un ou deux groupes méthoxy,
R₆ est un aryle portant éventuellement des substituants non chromophores, un radical 1 ,2,4-triazole-1-yl-phényle, 1,2,3-triazole-4-yl-phényle, 1,2,3-triazole-3-yl-phényle ou 1,2,3-triazole-2-yl-phényle, éventuellement substitués par un ou deux alkyles en Ci-C₃ ou oxalkyles, oxaryles, oxalcényles ou oxalcanoyles, ou bien R₆ est un hétérocycle avec 1 à 3 hétéroatomes, de préférence d'azote ou d'oxygène, pouvant être substitué par un alkyle, un alcoxy, un halogène, un aryle ou un halogénoaryle, ou encore R₆ est un radical 1-oxa-2,4-diazole-5-yle pouvant être substitué par un halogène, un groupe benzyle, alcoxyphényle, styryle, alcoxy ou un autre groupe hétérocyclique, ou encore R₆ est un radical benzimidazole-1-yle, benzimidazole-2-yle, benzothiazole-1-yle ou benzothiazole-2-yle, pouvant avoir des substituants non chromophores,
R₇ représente l'hydrogène, un alkyle, un alcoxy, un aryle ou un hétérocycle pentagonal avec 1 à 3 atomes d'azote ou d'oxygène, lié par l'intermédiaire d'un atome d'azote et pouvant porter un alkyle, un aryle, un hydroxy, un oxalkyle, un oxalcényle, un oxaryle, un oxarylakyle, un oxalcoxycarbonyle, un oxacarbamoyle, un oxépoxyalkyle, un styryle ou un halogénostyryle, un cycle phénylique, naphtylique ou phénanthrylique condensé ou encore un groupe condensé de formule les cycles aromatiques des groupes condensés pouvant encore porter des groupes alkyles ou alcoxy, et X désignant l'oxygène ou un groupe NH ou N-alkyle,
Rₐ représente un radical aromatique polycyclique à trois cycles condensés au moins, portant éventuellement des substituants non-chromophores,
Rg un groupe amino substitué par un ou deux alkyles, hydroxyalkyles, acyles ou phényles, les phényles pouvant avoir un ou plusieurs substituants non chromophores et deux alkyles pouvant former ensemble et avec l'atome d'azote du groupe amino un cycle de pyrrolidine ou de pipéridine, ou bien, avec un autre atome d'azote ou un atome d'oxygène, un cycle de pipérazine ou de morpholine ; ou un groupe alcoxy-, hydroxyalcoxy, acyloxy, alkylthio ou carbalkylmercapto,
R₁₀, indépendamment de Rₑ, a la même signification que Rg ou représente un atome de chlore, et
V est un groupe de formule

2. Mélanges selon la revendication 1 dans lesquels la composante A est formée de 5 à 35 % en poids du composé 1, 30 à 90 % du composé 2 et 5 à 35 % du composé 3.

3. Mélanges selon la revendication 1 dans lesquels la composante A est formée de 15 à 28 % en poids du composé 1, 15 à 28 % du composé 2 et 44 à 70 % du composé 3.

4. Mélanges selon la revendication 1 dans lesquels la composante B est formée d'un ou de plusieurs composés de formules 4a à 8a dans laquelle R₁ et R₂, aux positions 5 et 7, représentent chacun l'hydrogène, le chlore, un alkyle ou un phényle, ou bien forment ensemble un cycle phénylique condensé, X désigne l'oxygène ou le soufre, n = 1 et B est un groupe de formule formules dans lesquelles R_{14'} désigne un alkyle, un chloroalkyle, un alcoxyalkyle, un hydroxyalkyle ou un groupe ―(CH₂CH₂0),ᵢ-R, n étant le nombre 2 ou 3 et R l'hydrogène ou un alkyle, R₁₅' désigne un phényle pouvant avoir un ou deux atomes de chlore, un ou deux alkyles ou alcoxyalkyles, ou un groupe phényle, cyano, carboxylique, alcoxycarbonyle, carboxamide, sulfonique, sulfonamide ou un groupe d'ester alkylique de l'acide sulfonique, R23 désigne un groupe cyano ou alcoxycarbonyle et R₂₂ un alkyle ; dans laquelle R_{3'} désigne l'hydrogène ou un alcoxy, R₄. un alcoxy et R₅. un alkyle, un alcoxyalkyle ou un dialkylaminoalkyle ; dans laquelle R₆. désigne un phényle ou le groupe et R₇ un groupe dans laquelle R₁, et R₂, désignent chacun l'hydrogène ou un alkyle et V' un groupe ou ―CH = CH― X étant l'oxygène ou le soufre.

5. Mélanges selon la revendication 2 dont la composante B est constituée par un ou plusieurs composés de formules 2b à 6b dans laquelle R₁ est un atome d'hydrogène ou de chlore ou un groupe méthyle ou phényle à la position 5 et R₂ un atome d'hydrogène, ou bien R₁ et R₂ sont chacun un méthyle aux positions 5 et 6 ou 5 et 7, n = 0 ou 1 et B représente un groupe cyano, alcoxy (Ci-C₄)-carbonyle ou un groupe de formule
R₁₄ étant un alkyle ou un chloroalkyle en C₁-C₆, un (C₁-C₄)-alcoxy-(C₁-C₄)-alkyle, un hydroxyalkyle en C₁-C₄ ou un groupe ―(CH₂CH₂0)ₙ―R, n étant le nombre 2 ou 3 et R l'hydrogène ou un alkyle en C₁-C₄, R₁₅ étant un phényle, un halogénophényle, un alkylphényle en C₁-C₄ ou un alcoxyphényle en C₁-C₄, R₂₂ un alkyle en C₁-C₄ et R₂₃ un groupe cyano ou un (C₁-C₄)-alcoxycarbonyle, dans laquelle R₃ représente l'hydrogène ou un alcoxy en C₁-C₄, R₄ un alcoxy en C₁-C₄ et R₅ un alkyle en C₁-C₆ ou un (C₁-C₄)-alcoxy-(C₁-C₄)-alkyle,
R₆ étant un phényle ou un groupe et R₇ un groupe dans lequel R₁ représente l'hydrogène ou un alkyle en C₁-C₄ et R₂ un phényle ou un alcoxy en C₁-C₄ ou bien R₁ et R₂ représentent ensemble un cycle benzénique ou (1,2-d) naphtalénique condensé,
R₈ étant un groupe pyrényle et R₉ et R₁₀ chacun un alcoxy en C₁-C₄, dans laquelle R₁ et R₂ ont les mêmes significations que dans la formule 2b et V représente un groupe ou ―CH = CH-

6. Mélanges selon la revendication 1 dont la composante B est constituée par un ou plusieurs composés de formules suivantes : dans laquelle R₁ et R₂ sont des méthyles aux positions 5 et 6 et B est un groupe méthoxycarbonyle, R l'hydrogène, R₁ l'hydrogène ou un méthyle à la position 5 et B un groupe méthoxycarbonyle, cyano ou un groupe
R₁₄ et R₂₂ étant chacun un alkyle en C₁-C₃ et R₁₅ un phényle, un 4-méthylphényle ou un 4-méthoxyphényle, ou bien R₁ est l'hydrogène ou un groupe méthyle ou t-butyle à la position 5, R₂ l'hydrogène ou un méthyle à la position 7 et B un phényle,
R₃ représentant l'hydrogène ou un groupe méthoxy,
R₂ étant l'hydrogène ou un méthyle.

7. Mélanges selon la revendication 1 comprenant 5 à 50 % en poids de la composante A avec 95 à 50 % de la composante B.

8. L'utilisation des mélanges selon l'une quelconque des revendications précédentes pour l'azurage optique, notamment de fibres de polyesters.
